# EUROPÄISCHE PATENTSCHRIFT

(11) **EP 0 729 413 B1**
(45) Veröffentlichungstag und Bekanntmachung des Hinweises auf die Patenterteilung: **04.03.1998**
(21) Anmeldenummer: 95930327.2
(22) Anmeldetag: 14.09.1995
(51) Int. Cl.: B41M 5/035

(54) **VERFAHREN ZUM BEDRUCKEN VON THERMOPLASTISCHEN KUNSTSTOFFEN**
PROCESS FOR PRINTING THERMOPLASTIC MATERIALS
PROCEDE D'IMPRESSION DE MATIERES THERMOPLASTIQUES

(30) Priorität: 15.09.1994 AT 1768/94
(43) Veröffentlichungstag der Anmeldung: 04.09.1996
(73) Patentinhaber: ISOSPORT VERBUNDBAUTEILE GESELLSCHAFT MBH, 7000 Eisenstadt (AT)
(72) Erfinder: BICHLER, Erwin, A-6060 Hall (AT)
(74) Vertreter: Dungler, Karin
(86) Internationale Anmeldenummer: AT9500181
(87) Internationale Veröffentlichungsnummer: WO9608378

(56) Entgegenhaltungen:
- EP-A- 0 033 776
- CH-A- 542 042
- FR-A- 2 200 793

## Beschreibung

Die Erfindung betrifft ein Verfahren zum Bedrucken von thermoplastischen Kunststoffen mit Thermodiffusionsfarbstoffen durch Transferdruck sowie die vorteilhafte Verwendung der durch dieses Verfahren hergestellten Produkte.

### Stand der Technik

Aus der DE-OS 2 731 121 ist es bekannt, thermoplastische Kunststoffe wie Polyethylen dadurch zu bedrucken, daß die zu bedruckende Seite des Polyethylenformkörpers unter Wärmeeinwirkung und dadurch bewirkten Aufschmelzen mit einem Druckträger, wie einem mit Thermodiffusionsfarbstoffen versehenen Papierträger, in Kontakt gebracht wird. Bei Temperaturen von 160° bis 220° C erfolgt der Umdruck des Dekors vom Papierträger auf den Polyethylenformkörper, wobei die Thermodiffusionsfarbstoffe zuerst sublimieren und anschließend in den Thermoplast eindiffundieren. Durch dieses Verfahren werden jedoch auf dem Thermoplast lediglich Dekore mit unscharfen Randzonen erzeugt, da die Farbstoffe in das Polyethylen migrieren (ausbluten). Dies führt insbesondere unter UV-Einwirkung zum Verlust der Farbbrillanz bzw. zum gänzlichen Verlust des Dekors. Ferner werden durch das Aufschmelzen der zu bedruckenden Oberfläche so große thermische Spannungen frei, daß das Bedrucken von relativ dünnwandigen, z.B. bahnförmigen Gegenständen wie Skibelägen, ohne zusätzliche Behandlung zur Erzielung eines inneren Spannungsausgleichs nicht möglich ist.

So erfolgt im Bereich der Grenzlinie zwischen der aufgeschmolzenen Druckseite und der noch im festen Zustand befindlichen Unterseite ein extremer Spannungsabfall, welcher beim Abkühlen zum Verzug des bedruckten Belags führt. Ferner bewirkt das Aufschmelzen im Fall von vorbehandelten, d.h. geschliffenen und gasbeflammten Skibelagsmaterialien eine Verschlechterung der bereits erzielten mechnischen Eigenschaften wie Zug- und Reißfestigkeit.

Ferner ist aus der EP-A-033 776 ein Verfahren zum Bedrucken von bahnförmigen thermoplastischen Gegenständen wie Skibelägen vorbekannt, bei dem der Belag als heiße Folie mit einem Druckträger vorzugsweise in einem Walzenspalt kontinuierlich in Anlage gebracht wird. Zuvor wurde auf dem Druckträger ein Druckbild aus Thermodiffusionsfarbstoffen erzeugt.

Ebenso beschreibt die CH-PS 542 042 den Umdruck von Thermodiffusionsfarbstoffen auf ein thermoplastisches Substrat in einem Walzenspalt, wobei zum Schutz des Druckmotivs zusätzlich eine Kunststoffolie aufkaschiert wird.

Auch aus der FR-A-2,200793 ist es vorbekannt, gleichzeitig mit dem Bedrucken ein Verstärkungsmaterial aufzukaschieren, sodaß ein mit Thermodiffusionsfarbstoffen versehener Verbund gebildet wird.

### Darstellung der Erfindung

Der vorliegenden Erfindung liegt daher die Aufgabe zugrunde, ein Verfahren der eingangs genannten Art anzugeben, das konturenscharfe, verzerrungsfreie Brillantdrucke gewährleistet, bei welchem jedoch keine Verwerfungsprobleme sowie verschlechterte mechanische Eigenschaften nach der Farbübertragung auftreten. Erfindungsgemäß wird daher ein Verfahren zum Bedrucken von thermoplastischen Kunststoffen mit Thermodiffusionsfarbstoffen durch Transferdruck derart vorgeschlagen, daß in einer beheizbaren Presse auf ein diskontinuierlich bewegtes, faserhältiges Trägermaterial durch Umdruck von einem mit Thermodiffusionsfarbstoffen versehenen Papierträger ein Druckbild aus den zuerst sublimier- und dann eindiffundierbaren Farbstoffen erzeugt wird und daß dieses mit Thermodiffusionsfarbstoffen versehene, faserhältige Trägermaterial bei erhöhter Temperatur in einem Kalanderwalzenspalt mit einer Thermoplastschmelze kontinuierlich derart zusammengeführt wird, daß die Thermodiffusionsfarbstoffe in den Thermoplast eindringen und gleichzeitg ein bahnförmiger Verbund, bestehend aus dem faserhältigen Trägermaterial und dem Thermoplast gebildet wird. Durch das erfindungsgemäße Verfahren wird ein konturenscharfer Brillantdruck auf dem Thermoplast erzeugt, welcher bedingt durch die Eindringtiefe der Thermodiffusionsfarbstoffe in den Thermoplast ebenso gegenüber UV-Strahlen farbstabil ist. Ferner weist der bedruckte Thermoplast, bedingt durch das faserhältige Trägermaterial, eine hohe Formstabilität sowie besonders gute mechanische Eigenschaften auf.

Weitere Vorteile der Erfindung ergeben sich daraus, daß als faserhältiges Trägermaterial ein Fasergewebe, -gelege oder vlies eingesetzt wird und die Fasern im Trägermaterial Kunststoffasern und/oder Naturfasern sind, wobei die Kunststoffasern aus Polyester und/oder Polyamid bestehen und die Naturfasern Baumwollfasern sind. Durch diese Maßnahmen ist es gewährleistet, daß bis zu 200°C keine Thermoschrumpfung im faserhältigen Trägermaterial auftritt.

Weiters ist die Erfindung dadurch gekennzeichnet, daß das faserhältige Trägermaterial an einer oder beiden Oberflächenseiten mit einem Klebehilfsmittel, gegebenenfalls in Form eines Heißschmelzkleberfilms, versehen ist.

Ein weiter Vorteil der Erfindung besteht darin, daß als Thermoplast Polyethylen oder Polyamid eingesetzt wird.

Ferner betrifft die Erfindung die Verwendung eines mit Thermodiffusionsfarbstoffen bedruckten thermoplastischen Kunststoffes zum Herstellen einer Dekorschicht auf Ski- oder Snowboardbauteilen sowie zum Herstellen einer Dekorschicht auf Kunstoff-Faserverbundwerkstoffen.

### Kurze Beschreibung der Zeichnungen im Zusammenhang mit einem Weg zur Ausführung der Erfindung

Die Erfindung wird anhand der Figuren 1 und 2 sowie anhand eines Ausführungsbeispiels näher erläutert.

Figur 1 zeigt schematisch eine Vorrichtung und das Verfahren zum Umdrucken von einem mit Thermodiffusionsfarbstoffen versehenen Papierträger auf das faserhältige Trägermaterial.

Figur 2 zeigt schematisch eine Vorrichtung und das Verfahren zur Bildung eines bahnförmigen Verbundes bestehend aus dem faserhältigen Trägermaterial und dem Thermoplast, wobei die Thermodiffusionsfarbstoffe in den Thermoplast eindringen.

Das erfindungsgemäße Verfahren wird anhand des folgenden Ausführungsbeispiels sowie der Darstellung gemäß den Figuren 1 und 2 näher erläutert:

Von der Vorratsrolle 1 wird gemäß Figur 1 das faserhältige Trägermaterial 2, welches beispielweise ein Polyestervlies sein kann, einer beheizbaren Presse 3 zugeführt. Das Trägermaterial weist vorzugsweise die für den weiteren Verwendungszweck notwendige Breite, wie die übliche Breite eines Skis auf. Es kann ferner an einer oder beiden Oberflächenseiten mit einem Klebehilfsmittel wie einem Schmelzkleberfilm versehen sein. In der beheizbaren Presse 3 wird das faserhältige Trägermaterial 2 mit einem mit Thermodiffusionsfarbstoffen 4' versehenen Papier 4 stückweise durch Hand verschlichtet. Die Länge des Papieres richtet sich nach dem jeweiligen weiteren Verwendungszweck; sie kann beispielsweise der üblichen Länge eines Skis entsprechen. Anschließend wird die Presse 3 geschlossen und auf etwa 190° C aufgeheizt. Die Verweilzeit des Trägermaterials in der Presse beträgt 30 bis 210 s. Der Preßdruck beträgt 8 - 8,5 MPa (80 bis 85 bar). Durch die erhöhten Temperaturen in der beheizbaren Presse sublimieren die Thermodiffusionsfarbstoffe 4', sodaß - bewirkt durch den Anpreßdruck der Preßplatten 5, 6 - der Umdruck des Dekors 4' vom Papier 4 auf das Trägermaterial 2 erfolgt. Das nunmehr auf der Dekorseite 7' mit Thermodiffusionsfarbstoffen 4' versehene, faserhältige Trägermaterial 7 wird auf die Vorratsrolle 8 aufgewickelt und kann in der Folge gelagert oder dem weiteren Verfahrensschritt zugeführt werden.

Diese Weiterverwendung erfolgt gemaß Figur 2 dadurch, daß die Vorratsrolle 8 einem Dreiwalzenkalander 9 vorgeschaltet ist, wobei das auf der Dekorseite 7' mit den Transferdruckfarben 4' versehene faserhältige Trägermaterial 7 der Kalanderwalze 9a, welche auf eine Temperatur von 128° bis 130° C aufgeheizt ist, zugeführt wird. Dabei ist die mit den Thermodiffusionsfarbstoffen 4' versehene Dekorseite 7' des faserhältigen Trägermaterials 7 von der Oberfläche der Kalanderwalze 9a abgewandt. Gleichzeitig wird eine aus der Extruderdüse 10 austretende Thermoplastschmelze 11 in den zwischen den Kalanderwalzen 9a und 9b gebildeten Walzenspalt 12 geführt, sodaß das mit den Thermodiffusionsfarbstoffen 4' versehene Trägermaterial 7 und die Thermoplastschmelze 11 miteinander in Kontakt treten können. Durch die im Walzenspalt 12 erhöhte Temperatur und den durch die Kalanderwalzen 9a und 9b Verursachten Anpreßdruck entsteht ein Verbund 13, bestehend aus dem faserhältigen Träger 7 und dem Thermoplast 11, wobei die Transferdruckfarben 4' bereits größtenteils sublimiert und in den Thermoplast 11 eingedrungen sind. Als Thermoplast 11 kann beispielsweise Polyethylen oder eine Thermoplastmischung aus Polyamidpolymeren unterschiedlicher Konstitution sein. Dieser Verbund 13 wird in der Folge über den durch die Kalanderwalzen 9b und 9c gebildeten Walzenspalt 14 der Kalanderwalze 9c zugeführt, sodaß durch die konstant auf 60° bis 70° C gehaltene Temperatur der Kalanderwalzen 9b und 9c und den durch diese erzeugten Anpreßdruck einerseits ein verklebter Verbund 15 bestehend aus dem Thermoplast 11 und dem faserhältigen Trägermaterial 7 erzeugt wird und andererseits durch die konstant gehaltene, erhöhte Temperatur die Thermodiffusionsfarbstoffe 4' vollständig sublimieren und in den Thermoplast 11 eindringen. Die Eindringtiefe beträgt 0.1 - 0.2 mm. Ferner wird duch den Temperaturgradienten, der zwischen der Kalanderwalze 9a und den Walzen 9b, c entsteht, der Verbund 15 bei gleichzeitiger Formgebung abgekühlt. Es ist somit eine mit Thermodiffusionsfarbstoffen 4' bedruckte Thermoplast-Materialbahn 15 hergestellt worden, welche das Dekor in zufriedenstellender Konturenschärfe hervorbringt und zusätzlich durch die Maßnahme des faserhältigen Trägermaterials verbesserte mechanische Eigenschaften aufweist. Die dekorierte Thermoplast-Materialbahn 15 kann anschließend über das Transportwalzenpaar 17 der Vorratsrolle 16 zugeführt und gegebenenfalls für die Herstellung von Stückware mit dem Querschneider 18 abgelängt werden.

### Gewerbliche Verwertbarkeit

Die erfindungsgemäß hergestellte, mit Thermodiffusionsfarbstoffen versehene, dekorierte Thermoplast-Materialbahn kann zum Herstellen einer Dekorschicht auf Ski- oder Snowboardbauteilen und technischen Composites wie mit Epoxidharz imprägnierten Faserverbunden sowie faserverstärkten Thermoplastharzen verwendet werden. Dabei wird die Thermoplast-Materialbahn mit dem jeweiligen zu dekorierenden Bauteil durch übliche Klebetechniken verbunden.

## Patentansprüche

1. Verfahren zum Bedrucken von thermoplastischen Kunststoffen durch Transferdruck eines Druckbildes, welches aus Thermodiffusionsfarbstoffen auf einem Trägermaterial erzeugt ist, dadurch gekennzeichnet, daß
a) in einer beheizbaren Presse (3) auf ein diskontinuierlich bewegtes, faserhältiges Trägermaterial (2) durch Umdruck von einem mit Thermodiffusionsfarbstoffen (4') versehenen Trägermaterial aus Papier (4) ein Druckbild aus den zuerst sublimier- und dann eindiffundierbaren Farbstoffen (4') erzeugt wird und daß
b) dieses mit Thermodiffusionsfarbstoffen (4') versehene, faserhältige Trägermaterial (7) bei erhöhter Temperatur in einem Kalanderwalzenspalt (12) mit einer Thermoplastschmelze (11) kontinuierlich derart zusammengeführt wird, daß die Thermodiffusionsfarbstoffe (4') in den Thermoplast (11) eindringen und gleichzeitig ein bahnförmiger Verbund (13,15) bestehend aus dem faserhältigen Trägermaterial (7) und dem Thermoplast (11) gebildet wird.

2. Verfahren nach Anspruch 1, dadurch gekennzeichnet, daß als faserhältiges Trägermaterial (2) ein Fasergewebe, -gelege oder -vlies eingesetzt wird.

3. Verfahren nach Anspruch 2, dadurch gekennzeichnet, daß die Fasern im Trägermaterial Kunststoffasern und/oder Naturfasern sind.

4. Verfahren nach Anspruch 3, dadurch gekennzeichnet, daß die Kunststoffasern aus Polyester und/oder Polyamid bestehen.

5. Verfahren nach Anspruch 3, dadurch gekennzeichnet, daß die Naturfasern Baumwollfasern sind.

6. Verfahren nach einem der Ansprüche 1 bis 5, dadurch gekennzeichnet, daß das faserhältige Trägermaterial an einer oder beiden Oberflächenseiten mit einem Klebehilfsmittel, gegebenenfalls in Form eines Heißschmelzkleberfilms, versehen ist.

7. Verfahren nach einem der Ansprüche 1 bis 6, dadurch gekennzeichnet, daß als Thermoplast (11) Polyethylen eingesetzt wird.

8. Verfahren nach einem der Ansprüche 1 bis 7, dadurch gekennzeichnet, daß als Thermoplast (11) Polyamid eingesetzt wird.

9. Verwendung einer nach einem der Ansprüche 1 bis 8 hergestellten, mit Thermodiffusionsfarbstoffen bedruckten Thermoplast-Materialbahn (15) zur Herstellung einer Dekorschicht auf Ski- oder Snowboardbauteilen.

10. Verwendung einer nach einem der Ansprüche 1 bis 8 hergestellten, mit Thermodiffusionsfarbstoffen bedruckten Thermoplast-Materialbahn (15) zur Herstellung einer Dekorschicht auf Kunstoff-Faserverbundwerkstoffen.

## Claims

1. Process for printing thermoplastic materials by transfer printing of a printed picture produced of thermodiffusion dyes on a carrier material, characerized in that
a) in a heatable press (3) a printed picture is produced on an intermittently moved fiber-containing carrier material (2) by picture transfer from a paper carrier (4) provided with thermodiffusion dyes (4') being first sublimable and then diffusible and in that
b) the fiber-containing carrier material (7) provided with the thermodiffusion dyes (4') is guided into a calender roller gap (12) at elevated temperature and brought continuously in contact with a thermoplastic melt (11) in such a manner that the thermodiffusion dyes (4') penetrate into the thermoplastic material (11) and, at the same time, a strip-shaped composite (13, 15) is created consisting of the fiber-containing carrier material (7) and the thermoplastic material (11).

2. Process according to claim 1 characterized in that a fiber fabric, weave or fleece can be used as fiber-containing carrier material (2).

3. Process according to claim 2 characterized in that the fibers in the carrier material are artificial and/or natural fibers.

4. Process according to claim 3 characterized in that the artificial fibers consist of polyester and/or polyamide.

5. Process according to claim 3 characterized in that the natural fibers are cotton fibers.

6. Process according to one of claims 1 to 5 characterized in that the fiber-containing carrier material is provided on one or both surface sides with an auxiliary adhesive means, if needed, in form of a holt melt adhesive film.

7. Process according to one of claims 1 to 6 characterized in that polyethylene is used as thermoplastic material (11).

8. Process according to one of claims 1 to 7 characterized in that polyamide is used as thermoplastic material (11).

9. Use of a thermoplastic material strip (15) printed with thermodiffusion dyes manufactured according to one of claims 1 to 8 for manufacturing a decorative layer on ski or snowboard parts.

10. Use of a thermoplastic material strip (15) printed with thermodiffusion dyes manufactured according to one of claims 1 to 8 for manufacturing a decorative layer on fiber reinforced plastic compounds.

## Revendications

1. Un procédé d'impression de matière plastique thermoplastique par transfert d'une image d'impression qui a été créée sur un matériau support à l'aide de colorants thermodiffusibles, caractérisé en ce que :
a) dans une presse (3) chauffante, sur un matériau fibreux (2) se déplaçant en discontinu, par transfert à partir d'un matériau support en papier (4) chargé de colorants (4') thermodiffusibles, on crée une image imprimée à partir des colorants tout d'abord sublimés puis susceptibles de migrer par diffusion,
et en ce que
b) ce matériau support fibreux (7) revêtu de colorants (4') thermodiffusibles est amené en continu à température élevée dans un intervalle de calandrage (12) en même temps qu'une matière thermoplastique fondue (11), de telle sorte que les colorants (4') thermodiffusibles pénètrent dans la matière thermoplastique (11) et qu'il se forme en même temps un matériau composite (13, 15) en forme de bande constitué du matériau support fibreux (7) et de la matière thermoplastique (11).

2. Un procédé selon la revendication 1, caractérisé en ce que, comme matériau support (2), on utilise un tissu de fibres, une nappe de fibres ou un feutre.

3. Un procédé selon la revendication 2, caractérisé en ce que les fibres du matériau support sont des fibres artificielles et/ou des fibres naturelles.

4. Un procédé selon la revendication 3, caractérisé en ce que les fibres artificielles sont constituées de polyester et/ou de polyamide.

5. Un procédé selon la revendication 3, caractérisé en ce que les fibres naturelles sont des fibres de coton.

6. Un procédé selon l'une quelconque des revendications 1 à 5, caractérisé en ce que le matériau support fibreux est revêtu sur une seule ou sur ses deux faces par d'un adjuvant de collage, le cas échéant sous la forme d'un film collant thermofusible.

7. Un procédé selon l'une quelconque des revendications 1 à 6, caractérisé en ce que comme matière thermoplastique (11) on emploie du polyéthylène.

8. Un procédé selon l'une quelconque des revendications 1 à 7, caractérisé en ce que comme matière thermoplastique (11) on emploie du polyamide.

9. Utilisation d'une bande thermoplastique imprimée (15) fabriquée selon l'une quelconque des revendications 1 à 8, imprimée à l'aide de colorants thermodiffusibles pour la fabrication d'une couche décorative sur des éléments pièces de ski ou autres engins à neige.

10. Utilisation d'une bande thermoplastique imprimée (15) fabriquée selon l'une quelconque des revendications 1 à 8, imprimée à l'aide de colorants thermodiffusibles pour la fabrication d'une couche décorative sur des matériaux composites matière plastique-fibres.
